# EUROPÄISCHE PATENTSCHRIFT

(11) **EP 0 728 072 B1**
(45) Veröffentlichungstag und Bekanntmachung des Hinweises auf die Patenterteilung: **14.05.1997**
(21) Anmeldenummer: 94931020.5
(22) Anmeldetag: 31.10.1994
(51) Int. Cl.: B41M 5/00, D21H 19/54, D21H 19/58

(54) **VERFAHREN ZUR HERSTELLUNG VON AUFZEICHNUNGSMATERIALIEN FÜR TINTENSTRAHLDRUCKER**
PROCESS FOR PRODUCING PRINTING MATERIALS FOR INK JET PRINTERS
PROCEDE DE PRODUCTION DE MATERIAUX D'IMPRESSION POUR IMPRIMANTES A JET D'ENCRE

(30) Priorität: 11.11.1993 DE 4338486
(43) Veröffentlichungstag der Anmeldung: 28.08.1996
(73) Patentinhaber: BASF AKTIENGESELLSCHAFT, 67056 Ludwigshafen (DE)
(72) Erfinder: DE CLERCQ, Arnold, D-67246 Dirmstein (DE); HÖHR, Lothar, D-67547 Worms (DE); RIEBELING, Ulrich, D-67105 Schifferstadt (DE)
(86) Internationale Anmeldenummer: EP9403584
(87) Internationale Veröffentlichungsnummer: WO9513194

(56) Entgegenhaltungen:
- EP-A- 0 276 770
- DE-A- 3 832 112
- DATABASE WPI Section Ch, Week 8239, Derwent Publications Ltd., London, GB; Class A14, AN 82-82857E & JP,A,57 137 309 (ARAKAWA KAGAKU KOGYO) 24. August 1982

## Beschreibung

Die Erfindung betrifft ein Verfahren zur Herstellung von Aufzeichnungsmaterialien für Tintenstrahldrucker durch ein- oder beidseitiges Auftragen von wäßrigen Beschichtungsmitteln auf ein geleimtes Papier.

Aus der DE-A-30 16 766 sind Aufzeichnungsmaterialien für Tintenstrahldrucker bekannt, die beispielsweise durch Beschichten eines geleimten Papiers mit einer Talk enthaltenden wäßrigen Lösung von Gelatine oder einer wäßrigen Lösung von Hydroxyethylcellulose und Polyethylenimin, sowie anschließendes Trocknen und Kalandrieren des beschichteten Papiers hergestellt werden.

Aus der DE-A-31 32 248 sind Farbstrahlaufzeichnungsmaterialien bekannt, die aus einem Grundträger bestehen, der mit mindestens einem basischen Latexpolymeren beschichtet ist. Gemäß den Angaben in den Beispielen wird ein geleimtes Papier mit einer Aluminiumsilicat enthaltenden wäßrigen Lösung von nicht näher spezifizierten Polymeren und Gelatine beschichtet und danach durch einen Kalander geführt.

Die EP-A-0 387 893 betrifft ein Aufzeichnungsblatt für Tintenstrahldrucker. Das Aufzeichnungsblatt besteht aus einer Basisschicht, die auf einer Seite eine tintenaufnehmende Schicht und auf der anderen Seite eine die Tintenpenetration verhindernde Schicht aufweist.

Gegenstand der EP-A-0 445 327 ist ein für das Tintenstrahldruckverfahren geeignets Aufzeichnungsmaterial, das aus einem geleimten Basispapier besteht, das auf einer Seite eine Polyolefinbeschichtung und auf der anderen Seite eine Tintenaufnahmeschicht enthält, die aus einer Mischung aus Gelatine und Reisstärke besteht.

Aus der EP-B-0 257 412 und der EP-B-0 276 770 sind Leimungsmittel für Papier auf Basis feinteiliger, wäßriger Dispersionen von Copolymerisaten bekannt, die durch Copolymerisieren von ethylenisch ungesättigten Monomeren nach Art einer Emulsionspolymerisation in Gegenwart von abgebauten Stärken erhältlich sind. Die Monomermischungen, die in der wäßrigen Lösung einer abgebauten Stärke polymerisiert werden, enthalten
(a) 20 bis 65 Gew.-% Acrylnitril und/oder Methacrylnitril,
(b) 80 bis 35 Gew.-% eines Acrylesters eines einwertigen, gesättigten C₃-C₈-Alkohols und
(c) 0 bis 10 Gew.-% andere ethylenisch ungesättigte copolymerisierbare Monomere.

Als Monomere bei Gruppe c) können auch gegebenenfalls tertiäre und/oder quaternäre Aminogruppen enthaltende Monomere eingesetzt werden. Die Leimungsmittel können sowohl bei der Masse- als auch der Oberflächenleimung von Papier eingesetzt werden.

Der Erfindung liegt die Aufgabe zugrunde, ein Verfahren zur Herstellung von preisgünstigen Aufzeichnungsmaterialien für Tintenstrahldrucker zur Verfügung zu stellen. Die Aufzeichnungsmaterialien sollen eine hohe Farbdichte und eine gute Wasserfestigkeit des Inkjet-Druckbildes gewährleisten.

Die Aufgabe wird erfindungsgemäß gelöst mit einem Verfahren zur Herstellung von Aufzeichnungsmaterialien für Tintenstrahldrucker durch ein- oder beidseitiges Auftragen von wäßrigen Beschichtungsmitteln auf ein geleimtes Papier, wenn man als Beschichtungsmittel eine wäßrige Dispersion einsetzt, die 20 bis 200 g/l Stärke und 0,5 bis 50 g/l eines Copolymerisats enthält, das durch Emulsionscopolymerisation von 100 Gew.-Teilen einer Monomermischung aus
(a) 10 bis 65 Gew.-Teilen Styrol, α-Methylstyrol, Acrylnitril und/oder Methacrylnitril,
(b) 30 bis 85 Gew.-Teilen Acrylsäuren- und/oder Methacrylsäureestern von Alkoholen mit 1 bis 18 C-Atomen,
(c) 5 bis 25 Gew.-Teilen Monomeren mit tertiären und/oder quaternären Aminogruppen und
(d) 0 bis 20 Gew.-Teilen anderen monoethylenisch ungesättigten Monomeren
in wäßrigem Medium in Gegenwart von 12 bis 300 Gew.-%, bezogen auf die Monomeren, mindestens eines natürlichen oder synthetischen Schutzkolloids erhätlich ist, wobei die Emulsionscopolymerisation bei Einsatz von synthetischen kationischen Schutzkolloiden gegenbenfalls auch in Abwesenheit von Monomeren der Gruppe (c) durchgeführt werden kann.

Das Papier, das erfindungsgemäß beschichtet wird, kann aus allen bekannten Rohstoffen für die Papierherstellung gebildet werden, z.B. kann man Holzschliff, thermomechanischen Stoff (TMP), chemothermomechanischen Stoff (CTMP), Druckschliff (PGW) sowie Sulfit- und Sulfatzellstoff, die jeweils kurz- bzw. langfaserig, gebleicht oder ungebleicht sein können, einsetzen. Als Rohstoffe für die Herstellung der Pulpe kann auch Zellstoff verwendet werden. Als Grundträger für die Aufzeichnungsmaterialien kommen sowohl füllstofffreie als auch füllstoffhaltige Papiere in Betracht. Der Füllstoffgehalt im Papier kann bis zu max. 30 Gew.-% betragen und liegt vorzugsweise in dem Bereich von 5 bis 25 Gew.-% Füllstoff. Geeignete Füllstoffe sind beispielsweise Clay, Kaolin, Kreide, Talkum, Titandioxid, Kalziumsulfat, Bariumsulfat, Aluminiumoxid, Satinweiß oder Mischungen der genannten Füllstoffe. Das als Grundträger für die Aufzeichnungsmaterialien für Tintenstrahldrucker verwendete Papier wird vorzugsweise in der Masse vorgeleimt, kann jedoch auch in der Oberfläche geleimt sein. Das geleimte Papier hat beispielsweise Cobb-Werte von <40, vorzugsweise 20 bis 25 g/m². Das Flächengewicht der Papiere ist nicht entscheidend, es liegt beispielsweise in dem Bereich von 50 bis 120 g/m².

Das Papier kann mit allen herkömmlichen Leimungsmitteln geleimt sein, z.B. mit Harzleim, Fettalkyldiketenen oder Polymerleimungsmitteln, die beispielsweise in der EP-B 0 257 412 oder in der EP-B-0 276 770 beschreiben ist. Das erfindungsgemäße Verfahren zur Herstellung von Aufzeichnungsmaterialien für Tintenstrahldrucker kann direkt mit der Papierherstellung gekoppelt sein, in dem man zunächst das Papierblatt auf der Papiermaschine bildet und es direkt anschließend ein- oder beidseitig mit der gemäß Erfindung einzusetzenden Beschichtungsmittelmischung behandelt und trocknet.

Das Beschichtungsmittel, das ein- oder beidseitig auf das geleimte Papier aufgetragen wird, besteht aus einer wäßrigen Dispersion, die Stärke und das o.g. Copolymerisat enthält. Als Stärke kommen natürliche, aufgeschlossene oder chemisch modifizierte Stärken in Betracht, z.B. Weizenstärke, Reisstärke, Kartoffelstärke, oxidativ abgebaute Stärken, kationische Stärke, Hydroxyethylstärke, Hydroxypropylstärke, amphotere Stärken und acetylierte Stärke.

Sofern die Stärke unlöslich ist, wird sie durch Erhitzen in wäßrigem Medium auf Temperaturen oberhalb der Verkleisterungstemperatur der Stärke in Lösung gebracht. Die Beschichtungsmittel enthalten 20 bis 200, vorzugsweise 60 bis 100 g/l mindestens einer Stärke oder einer Stärkemischung.

Die Beschichtungsmittel enthalten außerdem ein kationisches Copolymerisat, das durch Emulsionscopolymerisation von 100 Gew.-Teilen einer Monomermischung aus
(a) 10 bis 65 Gew.-Teilen Styrol, α-Methylstyrol, Acrylnitril und/oder Methacrylnitril,
(b) 30 bis 85 Gew.-Teilen Acrylsäure- und/oder Methacrylsäureestern von Alkoholen mit 1 bis 18 C-Atomen,
(c) 5 bis 25 Gew.-Teilen Monomeren mit tertiären und/oder quaternären Aminogruppen und
(d) anderen monoethylenisch ungesättigten Monomeren
in wäßrigem Medium in Gegenwart von 12 bis 300 Gew.-%, bezogen auf die Monomeren, mindestens eines natürlichen oder synthetischen Schutzkolloids erhältlich ist, wobei die Emulsionspolymerisation bei Einsatz von synthetischen kationischen Schutzkolloiden gegebenenfalls auch in Abwesenheit von Monomeren der Gruppe (c) durchgeführt werden kann. Monomere der Gruppe (a) sind Styrol, α-Methylstyrol, Acrylnitril und/oder Methacrylnitril. Bevorzugt werden Styrol und Acrylnitril eingesetzt. 100 Gew.-Teile der zur Polymerisation verwendeten Monomermischung enthalten 10 bis 65, vorzugsweise 20 bis 50 Gew.-Teile mindestens eines Monomeren der Gruppe (a).

Als Monomer der Gruppe (b) eigenen sich alle Acrylsäure- und/oder Methacrylsäureester von Alkoholen mit 1 bis 18 C-Atomen, z.B. Acrylsäuremethylester, Acrylsäureethylester, Acrylsäureisobutylester, Acrylsäure-n-propylester, Methacrylsäuremethylester, Methacrylsäureethylester, Methacrylsäureisobutylester, Methacrylsäure-n-butylester, Acrylsäure-n-butylester, Acrylsäureisobutylester, Methacrylsäureisobutylester, Acrylsäuretertiärbutylester, Methacrylsäuretertiärbutylester, 2-Ethylhexylacrylat, 2-Ethylhexylmethacrylat, Neopentylester von Acrylsäure und Methacrylsäure, Acrylsäureisooctylester, Methacrylsäureisooctylester, Acrylsäurepalmitylester, Methacrylsäurepalmitylester, Acrylsäurestearylester und Methacrylsäurestearylester. Bevorzugt eingesetzte Ester der Gruppe (b) sind Acrylsäure- und Methacrylsäureester von Alkoholen mit 4 bis 6 Kohlenstoffatomen, insbesondere die Acrylsäure- und Methacrylsäureester von n-Butanol, sek.-Butanol und tert.-Butanol. 100 Gew.-Teile der zur Copolymerisation eingesetzten Monomermischung enthalten 30 bis 85, vorzugsweise 20 bis 80 Gew.-Teile eines Monomers oder eine Mischung aus mindestens 2 Monomeren der Gruppe (b).

Als Monomere der Gruppe (c) kommen sämtliche tertiäre und/oder quaternäre Aminogruppen enthaltende Monomere in Betracht.

Hierbei handelt es sich vorzugsweise um Monomere, die ein basisches Stickstoffatom enthalten, entweder in Form der freien Basen oder in quaternierter Form sowie um Monomere, die über eine Amidogruppe verfügen, die gegebenenfalls substituiert sein kann. Geeignete Monomere dieser Art sind beispielsweise N,N'-Dialkylaminoalkyl(meth)acrylate, z.B. Dimethylaminoethylacrylat, Dimethylaminoethylmethacrylat, Diethylaminoethylacrylat, Diethylaminoethylmethacrylat, Dimethylaminopropylacrylat, Dimethylaminopropylmethacrylat, Diethylaminopropylacrylat, Diethylaminopropylmethacrylat, Dimethylaminobutylacrylat, Dimethylaminobutylmethacrylat, Dimethylaminoneopentylacrylat, Dimethylaminoneopentylmethacrylat. Weitere geeignete basische Monomere dieser Gruppe sind N,N'-Dialkylaminoalkyl(meth) acrylamide, z.B. N,N'-Di-C₁-bis C₃-Alkylamino-C₂-C₆-Alkyl(meth)acrylamide, wie Dimethylaminoethylacrylamid, Dimethylaminoethylmethacrylamid, Diethylaminoethylacrylamid, Diethylaminoethylmethacrylamid, Dipropylaminoethylacrylamid, Dipropylaminoethylmethacrylamid, Dimethylaminopropylacrylamid, Dimethylaminopropylmethacrylamid, Diethylaminopropylacrylamid, Diethylaminopropylmethacrylamid, Dimethylaminoneopentylacrylamid, Dimethylaminoneopentylmethacrylamid und Dialkylaminobutylacrylamid. Weitere geeignete Monomere dieser Gruppe sind 4-Vinylpyridin, 2-Vinylpyridin und/oder Diallyl(di)alkylamine, bei denen die Alkylgruppe 1 bis 12 C-Atome aufweist. Die oben genannten basischen Monomeren werden bei der Copolymerisation in Form der freien Basen, der Salze mit organischen oder anorganischen Säuren oder in quaternierter Form eingesetzt. Zur Salzbildung eignen sich beispielsweise Carbonsäuren mit 1 bis 7 Kohlenstoffatomen, z.B. Ameisensäure, Essigsäure oder Propionsäure, Benzolsulfonsäure, p-Toluolsulfonsäure oder anorganische Säuren wie Halogenwasserstoffsäuren, beispielsweise Salzsäure oder Bromwasserstoffsäure. Die oben beispielhaft genannten basischen Monomeren können auch in quaternierter Form eingesetzt werden. Zur Quaternierung eignen sich beispielsweise Alkylhalogenide mit 1 bis 18 C-Atomen in der Alkylgruppe, z.B. Methylchlorid, Methylbromid, Methyljodid, Ethylchlorid, Propylchlorid, Hexylchlorid, Dodecylchlorid, Laurylchlorid und Benzylhalogenide, insbesondere Benzylchlorid und Benzylbromid. Die Quaternierung der stickstoffhaltigen basischen Monomeren kann auch durch Umsetzung dieser Verbindungen mit Dialkylsulfaten, insbesondere Diethylsulfat oder Dimethylsulfat, vorgenommen werden. Beispiele für quaternierte Monomere dieser Gruppe sind Trimethylammoniumethylmethacrylatchlorid, Dimethylethylammoniumethylmethacrylatethylsulfat und Dimethylethylammoniumethylmethacrylamidethylsulfat. Weitere geeignete Monomere sind 1-Vinylimidazoliumverbindungen der Formel in der R¹ = H, C₁-bis C₁₈-Alkyl oder Benzyl und X^{⊖} ein Anion ist und R = CH₃ oder C₂H₅ und n = 1 bis 3.

Das Anion kann ein Halogenion oder auch der Rest einer anorganischen oder organischen Säure sein. Beispiele für quaternierte 1-Vinylimidazole der Formel I sind 3-Methyl-1-vinylimidazoliumchlorid, 3-Benzyl-1-vinyl-imidazoliumchlorid, 3-n-Dodecyl-1-vinylimidazoliumbromid und 3-n-Octadecyl-1-vinylimidazoliumchlorid. Anstelle der quaternierten Vinylimidazoliumverbindungen können auch die nicht quaternierten Verbindungen oder deren Salze bei der Copolymerisation eingesetzt werden.

Bevorzugt eingesetzte Monomere der Gruppe (c) sind Vinylimidazol, Methylvinylimidazol, Dimethylaminoethylacrylat, Methacrylamidopropyldimethylamin und die entsprechenden quaternisierten Produkte. Die Monomeren der Gruppe (c) können entweder allein oder in Mischung untereinander bei der Copolymerisation eingesetzt werden. 100 Gew.-Teile der Monomermischung enthalten 5 bis 25, vorzugsweise 6 bis 20 Gew.-Teile mindestens eines Monomeren der Gruppe (c).

Als Monomere der Gruppe (d) kommen andere monoethylenisch ungesättigte Monomere in betracht, die von den Monomeren der Gruppen (a) bis (c) verschieden sind. Als Monomere der Gruppe (d) werden vorzugsweise Acrylsäure, Methacrylsäure, Acrylamid und/oder Methacrylamid verwendet. Die Monomeren der Gruppe (d) werden bei der Emulsionscopolymerisation gegebenenfalls zur Modifizierung der Copolymerisate aus den Monomeren (a) bis (c) eingesetzt. Die Mengen an Monomeren der Gruppe (d) tragen 0 bis 20, vorzugsweise 0 bis 15 Gew.-Teile pro 100 Gew.-Teile der bei der Copolymerisation eingesetzten Monomermischung.

Die Monomeren werden durch Emulsionscopolymerisation in wäßrigem Medium in Gegenwart von Polymerisationsinitiatoren, die unter den Polymerisationsbedingungen in Radikale zerfallen und in Gegenwart von 12 bis 300 Gew.-%, bezogen auf die Monomeren, mindestens eines natürlichen oder synthetischen Schutzkolloids copolymerisiert. Als natürliche Schutzkolloide kommen sämtliche wasserlösliche Proteine, partiell abgebaute Proteine, wasserlösliche Celluloseether, native Stärken, abgebaute Stärken und/oder chemisch modifizierte Stärken in Betracht. Geeignete wasserlösliche Proteine sind beispielsweise Gelatine und Casein. Partiell abgebaute Proteine, die in Wasser löslich sind, können aus wasserunlöslichen oder wasserlöslichen Proteinen erhalten werden, z.B. handelt es sich hierbei um abgebaute Gelatine, abgebautes Soyaprotein und abgebautes Weizenprotein.

Wasserlösliche Celluloseester sind beispielsweise Hydroxyethylcellulose und Methylcellulose.

Als natürliche Schutzkolloide kommen außerdem natürliche Stärken in Betracht, die durch Erhitzen in wäßrigem Medium auf Temperaturen oberhalb der Verkleisterungstemperatur der Stärken erhältlich sind. Außerdem eignen sich abgebaute Stärken, die durch einen hydrolytischen, oxidativen oder enzymatischen Abbau erhältlich sind sowie chemisch modifizierte Stärken, wie Hydroxyethylstärke oder Hydroxypropylstärke. Die abgebauten und chemisch modifizierten Stärken haben üblicherweise eine Viskosität ηᵢ von 0,04 bis 0,5, vorzugsweise 0,05 bis 0,45 dl/g.

Als synthetische Schutzkolloide kommen beispielsweise Polyvinylalkohol, Polyvinylpyrrolidon und/oder wasserlösliche kationische Copolymerisate in betracht, die tertiäre und/oder quaternäre Aminogruppen enthalten. Polyvinylalkohol und Polyvinylpyrrolidon können jeweils Molekulargewichte in dem Bereich von beispielsweise 10000 bis 50000 haben. Sie sind wie die übrigen Schutzkolloide in Wasser löslich. Außerdem eignen sich als Schutzkolloid kationische Copolymerisate, die durch Lösungspolymerisation von Monomergemischen aus
(1) 40 bis 80 Gew.-% Styrol, Acrylnitril, Methacrylnitril und/oder Acrylsäure- oder Methacrylsäureester von C₄-C₁₈-Alkoholen,
(2) 15 bis 50 Gew.-% eines Monomeren mit tertiären und/oder quaternären Aminogruppen und
(3) 5 bis 25 Gew.-% Acrylsäure, Methacrylsäure, Acrylamid und/oder Methacrylamid
in gesättigten C₁- bis C₅-Carbonsäuren, Estern dieser Carbonsäuren mit gesättigten C₁- bis C₆-Alkoholen, gesättigten C₁- bis C₆-Alkoholen und/oder gesättigten Ketonen herstellbar sind. Die Lösungspolymerisation wird bevorzugt in Essigsäure durchgeführt. Weitere übliche Lösemittel für die Lösungspolymerisation sind beispielsweise Ameisensäure, Isopropanol, Isobutanol, n-Butanol, Aceton, Methylethylketon, Diethylketon, Cyclohexanon, Ethylacetat, Propylacetat, n-Butylacetat, sek.-Butylacetat und/oder Ethylpropionat. Ein Verfahren dieser Art ist beispielsweise aus der EP-B-0 051 144 bekannt.

Wenn man die oben beschriebenen kationischen Copolymerisate als Schutzkolloid bei der Herstellung der in den Beschichtungsmitteln enthaltenen Copolymerisate einsetzt, so können die Copolymerisate nur die Monomeren der Gruppen (a) und (b) einpolymerisiert enthalten. Sie können dann also in Abwesenheit der Monomeren der Gruppe (c) durch Emulsionscopolymerisation von Monomermischungen aus (a) und (b) hergestellt werden.

Bevorzugt eingesetzte natürliche Schutzkolloide sind Hydroxyethylcellulose, Hydroxyethylstärke und/oder Hydroxypropylstärke.

Bevorzugte synthetische kationische Schutzkolloide werden durch Lösungspolymerisation von Monomergemischen aus
(1) 40 bis 80 Gew.-% Styrol, Acrylnitril und/oder Acrylsäure- oder Methacrylsäureestern von C₄-C₈-Alkoholen,
(2) 15 bis 50 Gew.-% Vinylimidazol, Methylvinylimidazol, Dimethylaminoethylacrylat, Diethylaminoethylacrylat, Dimethylaminoethylmethacrylat, Diethylaminoethylmethacrylat, Dimethylaminopropylacrylat, Dimethylaminopropylmethacrylat, Dimethylaminoethylacrylamid, Dimethylaminoethylmethacrylamid, Diethylaminoethylacrylamid und/oder Diethylaminoethylmethacrylamid oder den entsprechenden neutralisierten oder quaternisierten Monomeren und
(3) 5 bis 25 Gew.-% Acrylsäure, Methacrylsäure, Acrylamid und/oder Methacrylamid
in Essigsäure hergestellt.

Die Schutzkolloide werden bei der Emulsionscopolymerisation vorzugsweise in Mengen von 25 bis 160 Gew.-%, bezogen auf die Monomeren, eingesetzt. Nach dem Verfahren der Emulsionscopolymerisation erhält man wäßrige Dispersionen, die üblicherweise 5 bis 50, vorzugsweise 10 bis 35 Gew.-% Feststoffanteil haben. Der Feststoffanteil besteht dabei aus feinteiligen Copolymerisaten, die jeweils mit einer Hülle aus Schutzkolloid überzogen sind. Der Teilchendurchmesser der dispergierten Teilchen beträgt üblicherweise 30 bis 250, vorzugsweise 35 bis 200 µm. Die Emulsionscopolymerisation wird in Gegenwart üblicher Polymerisationinitiatoren, die in den üblichen Mengen eingesetzt werden, durchgeführt.

Geeignete Initiatoren sind beispielsweise Wasserstoffperoxid, Ammonium- und Alkalimetallperoxiddisulfate, organische Peroxide, Hydroperoxide und Azoverbindungen. Die Emulsionscopolymerisation kann gegebenenfalls in Gegenwart von Polymerisationsreglern durchgeführt werden, um das Molekulargewicht der Copolymerisate zu regeln. Geeignete Molekulargewichtsregler sind beispielsweise Alkohole wie Isopropanol, und schwefelhaltige Regler wie tert.-Butylmercaptan, Mercaptoessigsäure, Mercaptopropionsäure und Dodecylmercaptan. Die bei der Emulsionscopolymerisation erhältlichen Polymerdispersionen werden zur Herstellung der erfindungsgemäß als Beschichtungsmittel zu verwendenden Präparationslösungen in aller Regel mit Wasser verdünnt bzw. man fügt sie zu einer wäßrigen Lösung, die Stärke gelöst enthält. Die so erhältlichen Beschichtungsmittel enthalten außer Stärke 1 bis 50, vorzugsweise 2,5 bis 30 g/l eines durch Emulsionscopolymerisation erhältlichen Copolymerisats.

Die Beschichtungsmittel können gegebenenfalls noch feinteilige Pigmente enthalten. Geeignete Pigmente sind beispielsweise Calciumcarbonat, Kreide, gefällte Kreide, Clay, Titandioxid, Bariumsulfat und Gips. Der Teilchendurchmesser der Pigmente liegt üblicherweise unterhalb von 20 µm, vorzugsweise in dem Bereich von 0,2 bis 3 µm. Die Beschichtungsmittelmischung kann gegebenenfalls ein oder mehrere verschiedene Pigmente enthalten. Die Menge an Pigmenten im Beschichtungsmittel beträgt beispielsweise 0 bis 400 g/l.

Wie bereits oben erwähnt, werden die Beschichtungsmittel vorzugsweise während der Papierherstellung über In-Line-Auftragsaggregate ein- oder beidseitig auf die Oberfläche des Papiers aufgetragen. Die Mengen an Emulsionscopolymerisat betragen beispielsweise 0,01 bis 0,1 g/m² pro Seite der Papieroberfläche. Nach dem erfindungsgemäßen Verfahren erhält man Papiere, die sich hervorragend für das Bedrucken mit Tintenstrahldruckern eignen. Diese Papiere verleihen dem Druckbild die nötige Brillanz, Farbdichte und verfügen über eine hohe Wasserfestigkeit.

Falls nicht anders bezeichnet, sind die in den Beispielen angegebenen Teile Gewichtsteile, die Prozentangaben Gewichtsprozent. Die Inkjet-Bedruckbarkeitseigenschaften wurden anhand von Farbdichte, Durchschlagen und Durchscheinen auf die Rückseite (Farbdichte der Rückseite) und Wasserechtheit des Inkjet-Druckbildes (Farbdichte nach Wasserlagerung) beurteilt. Dazu wurde das Papier in einem handelsüblichen Inkjet-Printer der Fa. Hewlett Packard, DeskJet PLUS, schwarz bedruckt. Die Farbdichte des Druckbildes wurde mit einem Druckdensitometer Gretag D 182 der Fa. Gretag, 8105 Regensdorf, Schweiz, an einer Volltonfläche bestimmt. Durchscheinen und Durchschlagen wurden über die Farbdichte der Druckrückseite mit demselben Gerät gemessen.

Zur Bestimmung der Wasserechtheit wurde ein Teil des Druckbildes 5 min in Trinkwasser bei Raumtemperatur gewässert. Anschließend wurde das Papier getrocknet und die Farbdichte, wiederum mit dem Gretag D 182, bestimmt.

### Beispiele

Charakterisierung der in den Beispielen eingesetzten Hilfsstoffe:

| SChutzkolloid | ηᵢ dl/g | Substitutionsgrad Mol/Mol Glucoseeinheit | Feststoffgehalt % |
|---|---|---|---|
| Hydroxypropylstärke | 1,07 | 0,1 | 83 |
| Hydroxyethylstärke | 1,23 | 0,1 | 83 |
| kationische Kartoffelstärke | 1,5 | 0,047 | 83 |
| | | | |

| | Molgewicht | Substitutionsgrad Mol/Mol Glucoseeinheit | Feststoffgehalt % |
|---|---|---|---|
| Hydroxyethylcellulose | | 2,5 | 98 |
| Polyvinylalkohol Verseifungsgrad: 88 % | 26000 | | 97 |
| Polyethylenglykol | 9000 | | 100 |

α-Amylase ist eine thermisch höher belastbare Amylase. Mit 16,7 mg 100%iger α-Amylase können in 7 bis 20 Minuten bei 37°C und einem pH-Wert von 4,7 insgesamt 5,26 g Stärke Amylum Solubile der Firma Merck abgebaut werden.

### Herstellung der Emulsionscopolymerisate

### Dispersion 1

In einem mit Rückflußkühler und Rührer versehenem Reaktionsgefäß werden 338 Teile Wasser vorgelegt und mit 0,06 Teilen Calciumacetat, 14,7 Teilen einer handelsüblichen kationischen Kartoffelstärke, 12,05 Teilen Polyethylenglykol einer mittleren Molmasse von 9000 und 0,005 Teilen α-Amylase gemischt und unter Rühren auf eine Temperatur von 85°C erhitzt. Nachdem die Temperatur von 85°C erreicht ist, setzt man 0,085 Teile α-Amylase zu. Nach 20 Minuten setzt man eine Mischung aus 7,2 Teilen Essigsäure und 9,6 Teilen einer 1%igen wäßrigen Lösung von Eisensulfat (0,096 Teile) in Wasser zu. Man gibt 2,8 Teile 30%iges Wasserstoffperoxid zu und wartet, bis das Wasserstoffperoxid zerfallen ist. Man fügt dann 26,8 Teile einer 45%igen Lösung eines mit Dimethylsulfat quaternierten Vinylimidazols, 3,6 Teile Acrylsäure und 0,6 Teile einer 30%igen Wasserstoffperoxidlösung zu und dosiert in die Reaktionsmischung innerhalb von 2 Stunden eine Mischung aus 42,2 Teilen Styrol und 42,2 Teilen n-Butylacrylat und separat davon innerhalb von 2 Stunden eine wäßrige Lösung von 52 Teilen einer 1,62%igen wäßrigen Wasserstoffperoxidlösung. 1 Stunde nach Beendigung der Wasserstoffperoxidzugabe wird das Reaktionsgemisch noch bei 85°C gerührt und danach abgekühlt. Man erhält eine wäßrige Dispersion mit einem Feststoffgehalt von 18,1 %. Die Dispersion hat einen LD-Wert von 73.

### Dispersion 2

In einem mit Rührer und Rückflußkühler versehenem Reaktionsgefäß werden 292 Teile Wasser, 0,07 Teile Calciumacetat, 15,1 Teile einer kationischen Kartoffelstärke, 12,5 Teile Polyvinylalkohol mit einer Molmasse von 26000 und 0,005 Teile α-Amylase vorgelegt und unter Rühren auf eine Temperatur von 85°C erhitzt. Sobald diese Temperatur erreicht ist, gibt man 4,4 Teile einer 1%igen wäßrigen α-Amylaselösung zu, erhitzt das Reaktionsgemisch 20 min auf 85°C und fügt dann auf einmal 7,5 Teile Eisessig und 5 Teile einer 1%igen wäßrigen Lösung von Eisen-II-sulfat zu. Man gibt dann 4,1 Teile einer 30%igen wäßrigen Wasserstoffperoxidlösung zu und rührt das Reaktionsgemisch. Nach 20 min dosiert man 27,8 Teile einer 45%igen wäßrigen Lösung von Vinylimidazol, das mit Dimethylsulfat quaterniert ist, 3,75 Gew.-Teile Acrylsäure sowie 0,83 Teile einer 30%igen Wasserstoffperoxidlösung und beginnt dann sofort mit der Dosierung einer Mischung aus 25 Teilen Styrol und 58,8 Teilen n-Butylacrylat. Diese Mischung wird innerhalb von 2 Stunden zudosiert und gleichzeitig damit erfolgt innerhalb von 2,25 Stunden die Zugabe von 53,5 Teilen einer 2,1%igen wäßrigen Wasserstoffperoxidlösung. Nach dem Ende der Wasserstoffperoxidzugabe wird das Reaktionsgemisch noch 1 Stunde bei einer Temperatur von 85°C nachpolymerisiert und anschließend abgekühlt. Man erhält eine Dispersion mit einem Feststoffgehalt von 22,9 %. Die Dispersion hat einen LD-Wert von 89.

### Dispersion 3

In einem Polymerisationsgefäß, das mit einem Rückflußkühler und einem Rührer versehen ist, werden unter einer Stickstoffatmosphäre 415 Teile Wasser, 0,12 Teile Calciumacetat, 17,2 Teile einer kationischen Kartoffelstärke und 14,9 Teile Hydroxyethylcellulose sowie 0,6 Teile 1%iger wäßriger α-Amylaselösung vorgelegt und unter Rühren auf eine Temperatur von 85°C erhitzt. Sobald diese Temperatur erreicht ist, werden 0,6 Gew.-Teile einer 1%igen wäßrigen α-Amylaselösung (0,004 %) zugesetzt. 20 min später wird eine Mischung aus 8,6 Teilen Eisessig und 5,7 Teilen einer 1%igen wäßrigen Eisen-II-sulfatlösung zugefügt. Man fügt 3,3 Teile 30%iges Wasserstoffperoxid zu und wartet, bis es zerfallen ist. Dann setzt man 0,71 Teile 30%iges Wasserstoffperoxid zu und beginnt sofort mit der Dosierung einer Mischung aus 28,6 Teilen Styrol, 50 Teilen n-Butylacrylat, 7,14 Teilen Methacrylsäure und 28,3 Teilen einer 50%igen wäßrigen Lösung von Dimethylaminoethylacrylat, das mit Dimethylsulfat quaterniert ist. Gleichzeitig mit der Monomerzugabe, die innerhalb von 2 Stunden beendet ist, beginnt man mit der Zugabe von 61 Teilen einer 1,6%igen Lösung von Wasserstoffperoxid innerhalb von 2,5 Stunden. Nach Zugabe des Wasserstoffperoxids wird das Reaktionsgemisch noch 1 Stunde bei 85°C nachpolymerisiert und anschließend abgekühlt. Man erhält eine Dispersion mit einem Feststoffgehalt von 17,9 % und einem LD-Wert von 94.

### Dispersion 4

In einem mit Rückflußkühler und Rührer versehenem Reaktionsgefäß werden 466,2 Teile Wasser, 0,072 Teile Calciumacetat, 49,5 Teile Hydroxyethylstärke und 0,07 Teile α-Amylase gemischt und unter Rühren auf 85°C erhitzt. Soweit diese Temperatur erreicht ist, gibt man 0,041 Teile α-Amylase zu und rührt das Reaktionsgemisch 20 min. Dann wird zur Inaktivierung des Enzyms eine Mischung aus 8,22 Teilen Eisessig und 10,96 Teilen einer 1%igen wäßrigen Eisen-II-sulfatlösung zugefügt. Man gibt dann 1,14 Teile einer 30%igen wäßrigen Lösung von Wasserstoffperoxid zu und nach 20 min 27,4 Teile einer 50%igen wäßrigen Lösung von Methacrylamidopropyltrimethylammoniumchlorid, 4,1 Teile Acrylsäure und 0,91 Teile 30%iges Wasserstoffperoxid. Man beginnt dann sofort mit dem Zulauf einer Mischung aus 41,1 Teilen Styrol und 41,1 Teilen n-Butylacrylat sowie mit dem Zulauf von 58,4 Teilen einer 2,1%igen Wasserstoffperoxidlösung. Der Zulauf der Monomeren dauert 2 Stunden und der des Wasserstoffperoxids 2,25 Stunden. Nach Zugabe des Initiators wird das Reaktionsgemisch noch 1 Stunde bei 85°C nachpolymerisiert und dann abgekühlt. Man erhält eine wäßrige Dispersion mit einem Feststoffgehalt von 20,2 % und einem LD-Wert von 98.

### Dispersion 5

Man legt 222,6 Teile Wasser, 0,072 Teile Calciumacetat, 49,5 Teile Hydroxyethylstärke und 0,68 Teile einer 1%igen wäßrigen Lösung von α-Amylase vor und erhitzt das Reaktionsgemisch unter Rühren auf 85°C. Die Hydroxyethylstärke wird zunächst enzymatisch durch Zugabe von 4,11 Teilen einer 1%igen wäßrigen Lösung von α-Amylase innerhalb von 20 min bei 85°C abgebaut. Dann wird eine Mischung aus 8,22 Teilen Eisessig und 11 Teilen einer 1%igen wäßrigen Lösung von Eisen-II-sulfat in Wasser zugefügt. Danach dosiert man 1,14 Teile 30%iges Wasserstoffperoxid zu und führt innerhalb von 20 min einen oxidativen Abbau durch. Dann fügt man 28,4 Teile einer 50%igen wäßrigen Lösung von Methacrylamidopropyltrimethylammoniumchlorid, 4,1 Teile Acrylsäure und 0,91 Teile 30%iges Wasserstoffperoxid. Unmittelbar danach wird eine Monomermischung aus 41,1 Teilen Styrol und 41,1 Teilen n-Butylacrylat und getrennt davon der Initiatorzulauf von 61 Teilen einer 2,1%igen Wasserstoffperoxidlösung zugegeben. Der Zulauf des Monomeren ist in 2 Stunden und der des Wasserstoffperoxids in 2,25 Stunden beendet. Nach dem Ende der Initiatorzugabe wird das Reaktionsgemisch noch 1 Stunde nachpolymerisiert. Man fügt dann innerhalb von 40 min 4,4 Teile einer 10%igen wäßrigen Lösung des Additionsprodukts von Natriumbisulfit an Formaldehyd zu. Nach dem Abkühlen erhält man eine wäßrige Dispersion mit einem Feststoffgehalt von 31 % und einem LD-Wert von 94.

### Dispersion 6

Wie oben beschrieben werden in einem Reaktionsgefäß 461 Teile Wasser, 0,07 Teile Calciumacetat, 51,6 Teile Hydroxypropylstärke und 0,72 Teile einer 1%igen wäßrigen α-Amylaselösung gemischt und unter Rühren auf 85°C erhitzt. Bei dieser Temperatur erfolgt innerhalb von 20 min durch Zugabe von 4,29 Teilen 1%iger wäßriger α-Amylaselösung zunächst ein enzymatischer Abbau und danach durch Zugabe von 8,57 Teilen Eisessig und 11,4 Teilen einer 1%igen wäßrigen Eisen-II-sulfatlösung und 1,19 Teilen 30%igen Wasserstoffperoxids innerhalb von 20 min ein oxidativer Abbau. Dann dosiert man 0,95 Teile 30%iges Wasserstoffperoxid und 14,3 Teile einer 50%igen wäßrigen Lösung von Methacrylamidopropyltrimethylammoniumchlorid auf einmal zu und beginnt unmittelbar danach mit der Dosierung einer Mischung aus 42,9 Teilen Styrol, 42,9 n-Butylacrylat und 14,3 Teilen einer 50%igen wäßrigen Lösung von Methacrylamidopropyltrimethylammoniumchlorid und getrennt davon mit der Dosierung von 61 Teilen einer 2,1 %igen Wasserstoffperoxidlösung. Die Monomeren werden innerhalb von 2 Stunden und der Initiator innerhalb von 2,25 Stunden zudosiert. Danach wird das Reaktionsgemisch noch 1 Stunde nachpolymerisiert und anschließend abgekühlt. Man erhält eine wäßrige Dispersion mit einem Feststoffgehalt von 20,4 % und einem LD-Wert von 97.

### Dispersion 7

Wie oben beschrieben werden 469,8 Teile Wasser, 0,072 Teile Calciumacetat, 43 Teile Hydroxypropylstärke und 7,4 Teile Hydroxyethylcellulose gemischt und unter Rühren auf eine Temperatur von 85°C erhitzt. Man fügt 0,05 Teile α-Amylase zu und nach 20 min eine Mischung aus 8,6 Teilen Eisessig und 11,4 Teilen einer 1%igen wäßrigen Eisen-II-sulfatlösung. Nach Zugabe von 2,3 Teilen 30%igen Wasserstoffperoxids wird das Reaktionsgemisch auf 95°C erhitzt. Man wartet, bis das Wasserstoffperoxid zerfallen ist. Danach kühlt man die Mischung auf 85°C ab und dosiert 37,4 Teile einer 50%igen wäßrigen Lösung von Methacryloethyltrimethylammoniummethosulfat und 1,9 Teilen 30%igen Wasserstoffperoxids auf einmal zu und beginnt unmittelbar danach innerhalb von 2 Stunden eine Mischung aus 40,7 Teilen Styrol und 40,7 n-Butylacrylat und gleichzeitig aber getrennt davon 61 Teile einer 1,4-%igen Wasserstoffperoxidlösung innerhalb von 2,25 Stunden zuzudosieren. Nach Beendigung der Initiatorzugabe wurde das Reaktionsgemisch noch 1 Stunde nachpolymerisiert. Man erhält eine wäßrige Dispersion mit einem Feststoffgehalt von 19,9 %. Der LD-Wert beträgt 95.

### Dispersion 8

Wie oben beschrieben werden 457 Teile Wasser, 0,06 Teile Calciumacetat, 43 Teile Hydroxypropylstärke, 7,44 Teile Hydroxyethylcellulose und 0,007 Teile α-Amylase gemischt und unter Rühren auf eine Temperatur von 85°C erhitzt. Sobald diese Temperatur erreicht ist, fügt man 4,3 Teile einer 1%igen wäßrigen Lösung von α-Amylase zu. Danach erfolgt wiederum der Zusatz einer Mischung aus 8,5 Teilen Eisessig und 11,4 Teilen einer 1%igen wäßrigen Eisen-II-sulfatlösung. Nach Zusatz von 2,4 Teilen einer 30%igen Wasserstoffperoxidlösung wird das Reaktionsgemisch auf 95°C erhitzt bis das Wasserstoffperoxid zerfallen ist. Danach wird die Temperatur auf 85°C gesenkt und die Mischung mit 28,6 Teilen einer 50%igen wäßrigen Lösung von Acryloethyltrimethylammoniumchlorid und 0,97 Teilen einer 39%igen wäßrigen Lösung von Wasserstoffperoxid auf einmal versetzt. Unmittelbar danach fügt man eine Mischung aus 47,1 Teilen Acrylnitril und 38,6 Teilen n-Butylacrylat innerhalb von 2,25 Stunden gleichzeitig aber getrennt von dem Monomerzulauf 61 Teile einer 2,11%igen Lösung von Wasserstoffperoxid. Nach dem üblichen Nachpolymerisieren und Abkühlen erhält man eine wäßrige Dispersion mit einem Feststoffgehalt von 20 % und einem LD-Wert von 91.

### Dispersion 9

In einem mit Rückflußkühler und Rührer versehenem Reaktionsgefäß werden unter einer Stickstoffatomosphäre 469,8 Teile Wasser, 0,072 Teile Calciumacetat, 43 Teile Hydroxypropylstärke und 7,4 Teile Hydroxyethylcellulose gemischt und unter Rühren auf eine Temperatur von 85°C erhitzt. Dann werden 0,05 Teile α-Amylase zugesetzt. Nach 20 min gibt man eine Mischung aus 8,6 Teilen Eisessig und 11,4 Teilen einer 1%igen wäßrigen Lösung von Eisen-II-sulfat zu. Nach Zusatz von 2,3 Gew.-Teilen 30%igen Wasserstoffperoxids wird der Kolbeninhalt solange auf 95°C erhitzt, bis das Wasserstoffperoxid zerfallen ist. Danach wird die Temperatur auf 85°C erniedrigt. Nach Zugabe von 31,7 Teilen einer 45%igen wäßrigen Lösung von Vinylimidazol, das mit Dimethylsulfat quaterniert ist, und 0,95 Teilen 30%igen Wasserstoffperoxids beginnt man sofort mit der Dosierung der Monomermischung aus 42,9 Teilen Styrol und 42,9 Teilen n-Butylacrylat sowie mit der Dosierung des Initiatorzulaufs von 61 Teilen einer 2,1%igen Wasserstoffperoxidlösung. Die Zulaufzeiten sind wie bei der Herstellung von Dispersion 10. Man fügt dann innerhalb von 40 min 2,9 Gew.-Teile einer 10%igen wäßrigen Lösung des Anlagerungsprodukts von Natriumbisulfit und Formaldehyd zu und kühlt danach das Reaktionsgemisch ab. Man erhält eine wäßrige Dispersion mit einem Feststoffgehalt von 20,4 % und einem LD-Wert von 94.

### Dispersion 10

In einer mit Rückflußkühler und Rührer versehenen Polymerisationsapparatur werden in einer Stickstoffatmosphäre 524,7 Teile Wasser, 0,072 Teile Calciumacetat, 71,2 Teile Hydroxypropylstärke und 8,8 Gew.-Teile Hydroxyethylcellulose gemischt und unter Rühren auf 85°C erhitzt. Dann werden 0,06 Teile α-Amylase zugesetzt. Nach 20 min fügt man eine Mischung aus 10,1 Teilen Eisessig und 13,5 Teilen einer 1%igen wäßrigen Eisen-II-sulfatlösung zugefügt. Nach Zuasatz von 2,8 Gew.-Teilen 30%igen Wasserstoffperoxids wir der Kolben solange auf 95°C erhitzt, bis das Wasserstoffperoxid zerfallen ist. Danach wird die Temperatur auf 85°C gesenkt und das Reaktionsgemisch auf einmal mit 37,5 Teilen einer 45%igen wäßrigen Lösung von Vinylimidazol, das mit Dimethylsulfat quaterniert ist und 2,23 Teilen 30%igen Wasserstoffperoxids versetzt.Unmittelbar danach beginnt man mit der Dosierung der Monomermischung aus 41,4 Teilen Styrol, 20,4 Teilen n-Butylacrylat, 20,4 Teilen tert.-Butylacrylat und 0,68 Teilen Acrylsäure sowie 0,17 Teilen Thioglykolsäureethylhexylester. Gleichzeitig damit wird der Zulauf von 72 Gew.-Teilen einer 1,39%igen wäßrigen Wasserstoffperoxidlösung gestartet. Zulaufzeiten und Nachpolymerisation erfolgen wie bei Dispersion 12 beschrieben. Anschließend gibt man noch 0,57 Teile einer 30%igen Wasserstoffperoxidlösung zu und wartet 10 min, bevor das Reaktionsgemisch abgekühlt wird. Man erhält eine wäßrige Dispersion mit einem Feststoffgehalt von 19,7 % und einem LD-Wert von 97.

### Dispersion 11

In einer Polymerisationsapparatur, die mit Rückflußkühler und Rührer versehen ist, werden unter einer Stickstoffatmosphäre 776 Teile Wasser, 0,125 Teile Calciumacetat, 165 Teile Hydroxypropylstärke und 13 Teile Hydroxypropylcellulose gemischt und unter Rühren auf 85°C erhitzt. Sobald diese Temperatur erreicht ist, gibt man auf einmal 0,09 Teile α-Amylase zu. Nach 20 min wird eine Mischung aus 15 Teilen Eisessig und 20 Teilen einer 1%igen wäßrigen Eisen-II-sulfatlösung zugefügt. Nach Zusatz von 4,17 Teilen 30%igen Wasserstoffperoxids und von 5 Teilen einer 10%igen wäßrigen Lösung des Anlagerungsprodukts von Natriumbisulfit und Formaldehyd wird das Reaktionsgemisch 20 min gerührt und danach mit 55,5 Teilen einer 45%igen wäßrigen Lösung von Vinylimidazol, das mit Dimethylsulfat quaterniert ist, und 1,67 Teilen 30%igen Wasserstoffperoxids ersetzt. Unmittelbar danach wird eine Monomermischung aus 37,5 Teilen Styrol, 18,8 Teilen n-Butylacrylat und 18,7 Teilen tert.-Butylacrylat sowie 0,25 Teilen Thioglykolsäureethylhexylester innerhalb von 2 Stunden und gleichzeitig aber getrennt davon innerhalb von 2,25 Stunden der Zulauf von 106 Teilen einer 1,4%igen Wasserstoffperoxidlösung gestartet. Nach einer einstündigen Nachpolymerisationsdauer fügt man 0,38 Teile einer 30%igen Wasserstoffperoxidlösung zu, rührt das Reaktionsgemisch 10 min bei 85°C und läßt es dann abkühlen. Man erhält eine wäßrige Dispersion mit einem Feststoffgehalt von 20,6 % und einem LD-Wert von 98.

### Dispersion 12

In einem mit Rückflußkühler und Rührer versehenem Polymerisationsgefäß werden in einer Stickstoffatmosphäre 455,3 Teile Wasser, 0,072 Calciumacetat, 43 Teile Hydroxypropylstärke und 7,4 Teile Hydroxethylcellulose gemischt und unter Rühren auf 85°C erhitzt. Bei dieser Temperatur fügt man 0,045 Teile α-Amylase zu und nach 20 min eine Mischung aus 8,6 Teilen Eisessig und 11,4 Teilen einer 1%igen wäßrigen Eisen-II-sulfatlösung. Nach Zusatz von 2,4 Teilen einer 30%igen Wasserstoffperoxidlösung wird der Kolbeninhalt solange auf 95°C erhitzt, bis das Wasserstoffperoxid zerfallen ist. Danach wird die Temperatur wieder auf 85°C erniedrigt. Nach Zugabe von 31,7 Teilen einer 45%igen wäßrigen Lösung von Vinylimidazol, das mit Dimethylsulfat quaterniert ist, und 0,95 Teilen einer 30%igen wäßrigen Wasserstoffperoxidlösung wird eine Monomermischung aus 42,9 Teilen Styrol, 21,43 Teilen n-Butylacrylat und 21,43 Teilen tert.-Butylacrylat sowie 0,143 Teilen tert.-Dodecylmercaptan innerhalb von 2 Stunden und gleichzeitig aber getrennt davon ein Zulauf von 61 Teilen einer 1,2%igen Wasserstoffperoxidlösung innerhalb von 2,25 Stunden zugegeben. Nach dem üblichen Nachpolymerisieren und Abkühlen erhält man eine wäßrige Dispersion mit einem Feststoffgehalt von 19,9 % und einem LD-Wert von 92.

### Dispersion 13

In einem mit Rührer und Rückflußkühler versehenem Polymerisationsgefäß werden unter einer Stickstoffatomosphäre 456 Teile Wasser, 0,07 Teile Calciumacetat, 38,7 Teile Hydroxypropylstärke und 11,2 Teile Hydroxethylcellulose mit 0,005 Teilen α-Amylase gemischt und unter Rühren auf 85°C erhitzt. Sobald diese Temperatur erreicht ist, fügt man 0,045 Teile α-Amylase zu, rührt die Mischung und versetzt sie nach genau 20 min mit einer Mischung aus 8,5 Teilen Eisessig und 11,4 Teilen einer 1%igen wäßrigen Eisen-II-sulfatlösung. Nach Zusatz von 2,4 Teilen 30%igen Wasserstoffperoxids wird solange gewartet, bis das Wasserstoffperoxid zerfallen ist. Dann fügt man 31,75 Teile einer 45%igen wäßrigen Lösung von Vinylimidazol, das mit Dimethylsulfat quaterniert ist, und 0,95 Teile einer 30%igen Wasserstoffperoxidlösung zu. Unmittelbar danach beginnt man mit der Dosierung einer Monomermischung aus 42,9 Teilen Styrol, 21,4 Teilen n-Butylacrylat und 21,4 Teilen tert.-Butylacrylat. Gleichzeitig mit der Monomerzugabe erfolgt die Dosierung von 61 Teilen einer 2,11%igen Wasserstoffperoxidlösung. Die Monomeren werden innerhalb von 2 Stunden und der Initiator wird innerhalb von 2,5 Stunden zudosiert. Nach dem Nachpolymerisieren und Abkühlen erhält man eine wäßrige Dispersion mit einem Feststoffgehalt von 19,7 % und einem LD-Wert von 90.

### Dispersion 14

In einer mit Rührer und Rückflußkühler ausgerüsteten Polymerisationsapparatur werden in einer Stickstoffatmosphäre 31,5 Teile Eisessig vorgelegt und unter Rühren nacheinander mit 38,3 Teilen Styrol, 12,6 Teile Dimethylaminopropylmethacrylamid und 5,5 Teilen Acrylsäure versetzt. Nach Zusatz von 1,5 Teilen Azodiisobutyronitril wird das Reaktionsgemisch auf eine Temperatur von 85°C erhitzt. 15 min nach Erreichen der Temperatur von 85°C fügt man 1,5 Teile Azodiisobutyronitril und nach weiteren 15 min nochmals 1,5 Teile Azodiisobutyronitril zu. Nach 30 min gibt man zu der viskosen Lösung 334 Teile Wasser, das 0,047 Teile Eisen-II-sulfat enthält zu und erhitzt das Reaktionsgemisch auf 85°C. Bei dieser Temperatur dosiert man eine Monomermischung aus 50 Teilen Styrol, 25 Teilen n-Butylacrylat und 25 Teilen tert.-Butylacrylat innerhalb von 2 Stunden und gleichzeitig aber getrennt davon den Initiatorzulauf aus 27 Teilen einer 2,5%igen Lösung von Wasserstoffperoxid innerhalb von 2,25 Stunden. Danach wird das Reaktionsgemisch noch 1 Stunde nachpolymerisiert und anschließend abgekühlt. Man erhält eine wäßrige Dispersion mit einem Feststoffgehalt von 28,8 % und einem LD-Wert von 99.

### Dispersion 15

In einer Polymerisationsapparatur, die mit einem Rührer und einem Rückflußkühler versehen ist, werden in einer Stickstoffatmosphäre 28,6 Teile Eisessig vorgelegt und unter Rühren nacheinander mit 29,3 Teilen Styrol, 9,57 Teilen Dimethylaminopropylmethacrylamid und 4 Teilen Acrylsäure versetzt. Nach Zugabe von 1,5 Teilen Azodiisobutyronitril wird das Reaktionsgemisch auf 85°C erhitzt. Nach 15 min gibt man weitere 1,5 Teile Azodiisobutyronitril und nach weiteren 15 min nochmals 1,5 Teile Azodiisobutyronitril zu. 30 min nach dem Start wird die viskose Lösung mit 302 Teilen Wasser versetzt, das 0,043 Teile Eisen-II-sulfat enthält. Das Reaktionsgemisch wird dann auf 85°C erhitzt. Sobald diese Temperatur erreicht ist, dosiert man eine Monomerenmischung aus 50 Teilen Styrol, 25 Teilen n-Butylacrylat und 25 Teilen tert.-Butylacrylat innerhalb von 2 Stunden. Man gibt 4,2 Teile einer 5%igen Wasserstoffperoxidlösung zu und gleichzeitig mit dem Monomerzulauf innerhalb von 2,25 Stunden 27 Teile einer 5%igen Wasserstoffperoxidlösung. Nach einem 1-stündigen Nachpolymerisieren und anschließendem Abkühlen erhält man eine Dispersion mit einem Feststoffgehalt von 29 % und einem LD-Wert von 98.

### Dispersion 16

In einer Polymerisationsapparatur, die mit einem Rührer und einem Rückflußkühler versehen ist, werden in einer Stickstoffatmosphäre 31,5 Teile Eisessig vorgelegt und unter Rühren nacheinander mit 39,4 Teilen Styrol, 12,6 Teilen Dimethylaminopropylmethacrylamid und 5,51 Teilen Acrylsäure versetzt und nach Zugabe von 1,5 Teilen Azodiisobutyronitril auf 85°C erhitzt. 15 min nach dem Start der Polymerisation fügt man weitere 1,5 Teile Azodiisobutyronitril und nach weiteren 15 min nochmals 1,5 Teile des Initiators zu. Nach 30 min wird die viskose Lösung mit 334 Teilen Wasser, das 0,047 Teile Eisen-II-sulfat enthält, unter langsamem Rühren und Erhitzen auf 85°C versetzt. Sobald die Temperatur von 85°C erreicht ist, wird eine Monomermischung aus 50,1 Teilen Styrol, 25 Teilen n-Butylacrylat und 25 Teilen Methylacrylat innerhalb von 2 Stunden zudosiert. 4,5 Gew.-Teile einer 5%igen Wasserstoffperoxidlösung werden auf einmal und 23,6 Teile einer 5%igen Wasserstoffperoxidlösung innerhalb von 2,25 Stunden zudosiert. 1 Stunde nach Beendigung der Wasserstoffperoxidzugabe wird das Reaktionsgemisch bei 85°C nachpolymerisiert und danach abgekühlt. Man erhält eine wäßrige Dispersion mit einem Feststoffgehalt von 28,8 % und einem LD-Wert von 97.

### Dispersion 17 (Vergleich)

In einer Polymerisationsapparatur, die mit einem Rührer und einem Rückflußkühler versehen ist, werden in einer Stickstoffatmosphäre 410 Teile Wasser, 0,07 Teile Calciumacetat, 17,2 Teile einer kationischen Kartoffelstärke, 14,9 Teile Hydroxethylcellulose und 14,3 Teile Gelatine gemischt und unter Rühren auf 85°C erhitzt. Bei dieser Temperatur fügt man dann 8,6 Teile Eisessig und eine Lösung von 0,057 Teilen Eisen-II-sulfat in 5,65 Teilen Wasser zu. Nach dem Dosieren von 4,76 Teilen einer 30%igen Wasserstoffperoxidlösung wird solange gewartet, bis das Wasserstoffperoxid zerfallen ist. Dann gibt man 0,71 Teile 30%iges Wasserstoffperoxid zu und beginnt unmittelbar danach mit dem Zulauf einer Monomermischung aus 22,7 Teilen Styrol, 47,3 Teilen n-Butylacrylat und 30 Teilen Methylacrylat und gleichzeitig aber getrennt davon mit der Dosierung von 61 Teilen einer 1,64%igen Wasserstoffperoxidlösung. Die Monomeren werden innerhalb von 2 Stunden und das Wasserstoffperoxid innerhalb von 2,5 Stunden zudosiert. Nach einer Nachpolymerisationszeit von 1 Stunde bei 85°C wird das Reaktionsgemisch abgekühlt. Man erhält eine wäßrige Dispersion mit einem Feststoffgehalt von 19 % und einem LD-Wert von 98.

### Dispersion 18 (Vergleich)

In einem mit Rückflußkühler und Rührer versehenem Reaktionsgefäß werden 142,5 Teile Wasser, 0,05 Teile Calciumacetat und 24,7 Teile der kationischen Kartoffelstärke und 0,006 Teile α-Amylase unter Rühren auf 85°C erhitzt. Dann werden 0,036 Teile α-Amylase zugesetzt. Nach 20 Minuten wird eine Mischung aus 5 Teilen Eisessig und 4,8 Teilen einer 1%igen Lösung aus FeSO₄·7H₂O in Wasser zugefügt. Danach werden 6 Teile 5%igen Wasserstoffperoxids zugesetzt. Nach 20 min werden weitere 3,6 Teile 5%igen Wasserstoffperoxids zugegeben und sofort die Zuläufe einer Mischung aus 55 Teilen Acrylnitril und 45 Teilen n-Butylacrylat sowie der Zulauf von 31,3 Teilen einer 5%igen Wasserstoffperoxidlösung in Wasser gestartet. Der Zulauf der Monomeren wird in 2,5 Stunden und der des Wasserstoffperoxids in 3 Stunden zudosiert. Nach dem Ende der Zuläufe wird noch 1 Stunde nachpolymerisiert. Dann wird abgekühlt. Die Dispersion hat einen Feststoffgehalt von 35,2 % und einen LD-Wert von 85.

Die oben beschriebenen Dispersionen wurden als Beschichtungsmittel von geleimten Papieren verwendet und anschließend die Inkjetdrucktauglichkeit der so erhaltenen Papiere beurteilt. Für diese Prüfungen wurden 2 Papiere verwendet:

### Papier 1

Dieses Papier wurde durch Entwässern eines Stoffs aus 50 % gebleichtem Nadelsulfitzellstoff, 50 % gebleichtem Laubsulfatzellstoff und 30 % Kreide, bezogen auf trockenen Zellstoff, hergestellt. Das Papier war in der Masse auf einen Cobb-Wert (bestimmt nach DIN 53132) von 54 g/m² geleimt und hatte ein Flächengewicht von 70 g/m². Der Mahlgrad betrug 25°SR (Schopper-Riegler) und der Aschegehalt 15 %.

### Papier 2

Dieses Prüfpapier wurde durch Entwässern eines Papierstoffs erhalten, der 10 % gebleichten Nadelsulfitzellstoff, 90 % gebleichten Laubsulfatzellstoff und 40 % Kreide, bezogen auf trockenen Zellstoff, enthielt. Das Papier war in der Masse auf einen CobbWert von 20 g/m² geleimt und hatte ein Flächengewicht von 80 g/m². Der Mahlgrad betrug 25°SR, der Aschegehalt 25 %.

Um die oben beschriebenen Dispersionen zu testen, wurden Präparationslösungen hergestellt, die jeweils 2,5, 5, 10 und 20 g/l des Copolymerisats der jeweils zu untersuchenden Dispersion (bezogen auf den Feststoffgehalt der Dispersionen) und 60 g/l einer oxidativ abgebauten Stärke mit einer Intrinsicviskosität von 0,36 dl/g enthielten. Die Flottenaufnahme betrug bei Papier 1 ca. 80 % und bei Papier 2 etwa 20 %.

Die Inkjet-Bedruckbarkeitseigenschaften wurden anhand von Farbdichte, Durchschlagen und Durchscheinen auf die Rückseite und Wasserechtheit des Inkjet-Druckbildes nach den oben angegebenen Methoden bestimmt. Die mit dem Papier 1 erhaltenen Ergebnisse sind in der folgenden Tabelle 1 und die mit Papier 2 erhaltenen Ergebnisse in Tabelle 2 aufgeführt.

**Tabelle 1**

| Beispiel Nr. | Dispersion Nr. | Papier 1 Farbdichte der Vorderseite bei | | | Papier 1 Farbdichte nach Wasserlagerung bei | | | Papier 1 Farbdichte der Rückseite bei | | |
|---|---|---|---|---|---|---|---|---|---|---|
| | | 5 g/l | 10 g/l | 20 g/l | 5 g/l | 10 g/l | 20 g/l | 5 g/l | 10 g/l | 20 g/l |
| | | Copolymerisat | | | in der Präparationslösung | | | in der Präparationslösung | | |
| 1 | 1 | 1,33 | 1,55 | 1,71 | 1,27 | 1,39 | 1,55 | 0,25 | 0,1 | 0,09 |
| 2 | 2 | 1,33 | 1,61 | 1,76 | 1,18 | 1,49 | 1,59 | 0,18 | 0,09 | 0,08 |
| 3 | 3 | 1,48 | 1,83 | 1,88 | 1,51 | 1,68 | 1,59 | 0,14 | 0,08 | 0,08 |
| 4 | 4 | 1,53 | 1,75 | 1,77 | 1,08 | 1,56 | 1,62 | 0,11 | 0,08 | 0,08 |
| 5 | 5 | 1,47 | 1,78 | 1,81 | 1,26 | 1,61 | 1,64 | 0,11 | 0,11 | 0,09 |
| 6 | 6 | 1,55 | 1,76 | 1,78 | 1,26 | 1,56 | 1,64 | 0,12 | 0,08 | 0,1 |
| 7 | 7 | 1,59 | 1,75 | 1,73 | 1,44 | 1,57 | 1,58 | 0,17 | 0,1 | 0,09 |
| 8 | 8 | 1,76 | 1,72 | 1,73 | 1,54 | 1,57 | 1,53 | 0,09 | 0,08 | 0,07 |
| 9 | 9 | 1,62 | 1,86 | 1,84 | 1,61 | 1,71 | 1,77 | 0,1 | 0,15 | 0,07 |
| 10 | 10 | 1,81 | 1,72 | 1,89 | 1,57 | 1,61 | 1,68 | 0,1 | 0,09 | 0,09 |
| 11 | 11 | 1,55 | 1,88 | 1,89 | 1,47 | 1,62 | 1,66 | 0,1 | 0,08 | 0,08 |
| 12 | 12 | 1,85 | 1,92 | - | 1,61 | 1,7 | - | - | - | - |
| 13 | 13 | 1,79 | 1,81 | - | 1,59 | 1,64 | - | - | - | - |
| 14 | 14 | 1,80 | 1,84 | - | 1,65 | 1,69 | - | - | - | - |
| 15 | 15 | 1,89 | 1,88 | - | 1,66 | 1,67 | - | - | - | - |
| 16 | 16 | 1,82 | 1,87 | - | 1,62 | 1,66 | - | - | - | - |

| Vergl.-Bsp. | | | | | | | | | | |
|---|---|---|---|---|---|---|---|---|---|---|
| 1 | 17 | - | - | 1,85 | - | - | 1,23 | - | - | 0,07 |
| 2 | 18 | 1,80 | 1,80 | 1,77 | 1,43 | 1,40 | 1,37 | 0,06 | 0,05 | 0,05 |

**Tabelle 2**

| Beispiel Nr. | Dispersion Nr. | Papier 2 Farbdichte der Vorderseite bei | | | | Papier 2 Farbdichte nach Wasserlagerung bei | | | Papiere 2 Farbdichte der Rückseite bei | | |
|---|---|---|---|---|---|---|---|---|---|---|---|
| | | 5 g/l | | 10 g/l | 20 g/l | 5 g/l | 10 g/l | 20 g/l | 5 g/l | 10 g/l | 20 g/l |
| | | Copolymerisat | | | | in der Präparationslösung | | | in der Präparationslösung | | |
| 17 | 12 | 1,79 | 1,84 | | 1,88 | 1,56 | 1,76 | 1,78 | 0,07 | 0,07 | 0,07 |
| 18 | 13 | 1,7 | 1,75 | | 1,76 | 1,47 | 1,48 | 1,55 | 0,07 | 0,02 | 0,02 |

## Patentansprüche

1. Verfahren zur Herstellung von Aufzeichnungsmaterialien für Tintenstrahldrucker durch ein- oder beidseitiges Auftragen von wäßrigen Beschichtungsmitteln auf ein geleimtes Papier, dadurch gekennzeichnet, daß man als Beschichtungsmittel eine wäßrige Dispersion einsetzt, die 20 bis 200 g/l Stärke und 0,5 bis 50 g/l eines Copolymerisats enthält, das durch Emulsionscopolymerisation von 100 Gew.-Teilen einer Monomermischung aus
(a) 10 bis 65 Gew.-Teilen Styrol, α-Methylstyrol, Acrylnitril und/oder Methacrylnitril,
(b) 30 bis 85 Gew.-Teilen Acrylsäure- und/oder Methacrylsäureestern von Alkoholen mit 1 bis 18 C-Atomen,
(c) 5 bis 25 Gew.-Teilen Monomeren mit tertiären und/oder quaternären Aminogruppen und
(d) 0 bis 20 Gew.-Teilen anderen monoethylenisch ungesättigten Monomeren
in wäßrigem Medium in Gegenwart von 12 bis 300 Gew.-%, bezogen auf die Monomeren, mindestens eines natürlichen oder synthetischen Schutzkolloids erhältlich ist, wobei die Emulsionscopolymerisation bei Einsatz von synthetischen kationischen Schutzkolloiden gegebenenfalls auch in Abwesenheit von Monomeren der Gruppe (c) durchgeführt werden kann.

2. Verfahren nach Anspruch 1, dadurch gekennzeichnet, daß man als natürliche Schutzkolloide wasserlösliche Proteine, partiell abgebaute Proteine, wasserlösliche Celluloseether, native Stärken, abgebaute Stärken und/oder chemisch modifizierte Stärken einsetzt.

3. Verfahren nach Anspruch 1, dadurch gekennzeichnet, daß man als synthetische Schutzkolloide Polyvinylalkohol, Polyvinylpyrrolidon und/oder wasserlösliche kationische Copolymerisate einsetzt, die tertiäre und/oder quaternäre Aminogruppen enthalten.

4. Verfahren nach Anspruch 3, dadurch gekennzeichnet, daß die als Schutzkolloid eingesetzten wasserlöslichen kationischen Copolymerisate durch Lösungspolymerisation von Monomergemischen aus
(1) 40 bis 80 Gew.-% Styrol, Acrylnitril, Methacrylnitril und/oder Acrylsäure- oder Methacrylsäureester von C₄- bis C₁₈-Alkoholen
(2) 15 bis 50 Gew.-% eines Monomeren mit tertiären und/oder quaternären Aminogruppen und
(3) 5 bis 25 Gew.-% Acrylsäure, Methacrylsäure, Acrylamid und/oder Methacrylamid
in gesättigten C₁- bis C₅-Carbonsäuren, Estern dieser Carbonsäuren mit gesättigten C₁- bis C₆-Alkoholen, gesättigten C₁- bis C₆-Alkoholen und/oder gesättigten Ketonen hergestellt werden.

5. Verfahren nach Anspruch 1, dadurch gekennzeichnet, daß man als natürliche Schutzkolloide Hydroxyethylcellulose, Hydroxyethylstärke und/oder Hydroxypropylstärke einsetzt.

6. Verfahren nach einem der Ansprüche 1 bis 5, dadurch gekennzeichnet, daß man die Schutzkolloide in Mengen von 25 bis 160 Gew.-%, bezogen auf die Monomeren, einsetzt.

## Claims

1. A process for the preparation of recording materials for inkjet printers by applying aqueous coating compositions to one or both sides of a sheet of paper which has been treated with size, which comprises using as coating composition an aqueous dispersion containing from 20 to 200 g/l of starch and from 0.5 to 50 g/l of a copolymer which is obtainable by emulsion copolymerization of 100 parts by weight of a monomer mixture comprising
(a) from 10 to 65 parts by weight of styrene, α-methylstyrene, acrylonitrile and/or methacrylonitrile,
(b) from 30 to 85 parts by weight of acrylic and/or methacrylic esters of alcohols having 1 to 18 carbon atoms,
(c) from 5 to 25 parts by weight of monomers containing tertiary and/or quaternary amino groups, and
(d) from 0 to 20 parts by weight of other monoethylenically unsaturated monomers
in an aqueous medium in the presence of from 12 to 300% by weight, based on the monomers, of at least one natural or synthetic protective colloid, and if synthetic cationic protective colloids are used it is also possible if desired to carry out the emulsion copolymerization in the absence of monomers of group (c).

2. The process as claimed in claim 1, wherein the natural protective colloids employed are water-soluble proteins, partly degraded proteins, water-soluble cellulose ethers, native starches, degraded starches and/or chemically modified starches.

3. The process as claimed in claim 1, wherein the synthetic protective colloids employed are polyvinyl alcohol, polyvinylpyrrolidone and/or water-soluble cationic copolymers which contain tertiary and/or quaternary amino groups.

4. The process as claimed in claim 3, wherein the water-soluble cationic copolymers employed as protective colloids are prepared by solution polymerization of monomer mixtures comprising
(1) from 40 to 80% by weight of styrene, acrylonitrile, methacrylonitrile and/or acrylic or methacrylic esters of C₄-C₁₈ alcohols,
(2) from 15 to 50% by weight of a monomer containing tertiary and/or quaternary amino groups, and
(3) from 5 to 25% by weight of acrylic acid, methacrylic acid, acrylamide and/or methacrylamide
in saturated C₁-C₅-carboxylic acids, in esters of these carboxylic acids with saturated C₁-C₆ alcohols, in saturated C₁-C₆ alcohols and/or in saturated ketones.

5. The process as claimed in claim 1, wherein the natural protective colloids employed are hydroxyethylcellulose, hydroxyethylstarch and/or hydroxypropylstarch.

6. The process as claimed in any one of claims 1 to 5, wherein the protective colloids are employed in quantities of from 25 to 160% by weight, based on the monomers.

## Revendications

1. Procédé de fabrication de matériels d'enregistrement graphique pour imprimantes à jet d'encre, par application d'agents d'enduction aqueux sur une face ou sur les deux faces d'un papier encollé, caractérisé en ce que l'on utilise, comme agent d'enduction, une dispersion aqueuse qui contient 20 à 200 g/l d'amidon et 0,5 à 50 g/l d'un copolymère qui est obtenu par copolymérisation en émulsion de 100 parties en poids d'un mélange de monomères composé de
a) 10 à 65 parties en poids de styrène, d'α-méthylstyrène, d'acrylonitrile et/ou de méthacrylonitrile,
b) 30 à 85 parties en poids e'esters d'acide acrylique et/ou d'acide méthacrylique et d'alcools à 1-18 atomes de carbone,
c) 5 à 25 parties en poids de monomères renfermant des groupements amino tertiaires et/ou quaternaires et
d) 0 à 20 parties en poids d'autres monomères à insaturation monoéthylénique,
en milieu aqueux en présence de 12 à 300% en poids, par rapport aux monomères, d'au moins un colloïde protecteur naturel ou synthétique, la copolymérisation en émulsion pouvant aussi être éventuellement effectuée, en cas d'utilisation de colloïdes protecteurs synthétiques cationiques, en l'absence de monomères du groupe (c).

2. Procédé selon la revendication 1, caractérisé en ce que l'on utilise, comme colloïdes protecteurs naturels, des protéines hydrosolubles, des protéines partiellement dégradées, des éthers cellulosiques hydrosolubles, des amidons natifs, des amidons dégradés et/ou des amidons modifiés chimiquement.

3. Procédé selon la revendication 1, caractérisé en ce que l'on utilise, comme colloïdes protecteurs synthétiques, de l'alcool polyvinylique, de la polyvinylpyrrolidone et/ou des copolymères cationiques hydrosolubles qui renferment des groupements amino tertiaires et/ou quaternaires.

4. Procédé selon la revendication 3, caractérisé en ce que les copolymères cationiques hydrosolubles utilisés comme colloïde protecteur sont préparés par polymérisation en solution de mélanges de monomères composés de
1) 40 à 80% en poids de styrène, d'acrylonitrile, de méthacrylonitrile et/ou d'esters d'acide acrylique ou d'acide méthacrylique et d'alcools en C₄-C₁₈,
2) 15 à 50% en ppoids d'un monomère renfermant des groupements amino tertiaires et/ou quaternaires et
3) 5 à 25% en poids d'acide acrylique, d'acide méthacrylique, d'acrylamide et/ou de méthacrylamide,
dans des acides carboxyliques en C₁-C₅ saturés, des esters de ces acides carboxyliques et d'alcools en C₁-C₆ saturés, des alcools en C₁-C₆ saturés et/ou des cétones saturées.

5. Procédé seion la revendication 1, caractérisé en ce que l'on utilise, comme colloïde protecteur naturel, de l'hydroxyéthylcellulose, ne l'hydroxyéthylamidon et/ou de l'hydroxypropylamidon.

6. Procédé selon l'une quelconque des revendications 1 à 5, caractérisé en ce que l'on utilise les colloïdes protecteurs dans des proportions de 25 à 160% en poids par rapport aux monomères.
